# EUROPÄISCHE PATENTSCHRIFT

(11) **EP 3 371 371 B1**
(45) Veröffentlichungstag und Bekanntmachung des Hinweises auf die Patenterteilung: **01.01.2020**
(21) Anmeldenummer: 16791581.8
(22) Anmeldetag: 04.11.2016
(51) Int. Cl.: E01D 19/04, E04H 9/02, E04B 1/36

(54) **BAUWERKSLAGER**
CONSTRUCTION BEARING
APPUI DE CONSTRUCTION

(30) Priorität: 06.11.2015 DE 102015221864
(43) Veröffentlichungstag der Anmeldung: 12.09.2018
(73) Patentinhaber: Maurer Engineering GmbH, 80807 München (DE)
(72) Erfinder: BRAUN, Christian, 83607 Holzkirchen (DE)
(74) Vertreter: von Hirschhausen, Helge
(86) Internationale Anmeldenummer: PCT/EP2016/076702
(87) Internationale Veröffentlichungsnummer: WO 2017/077057

(56) Entgegenhaltungen:
- EP-A2- 0 892 017
- WO-A1-2006/042566
- WO-A1-2014/173622

## Beschreibung

Die vorliegende Erfindung betrifft ein Bauwerkslager mit einem Gleitelement aus einem Gleitwerkstoff der wenigstens einen polymeren Kunststoff beinhaltet.

Unter einem Bauwerkslager sollen hier solche Lager verstanden werden, die ganz allgemein in Bauwerken zur Lagerung des Bauwerks bzw. Teilen davon vorgesehen sind. Dies sind insbesondere solche Lager, die unter den Regelungsbereich der Europäischen Norm EN 1337 fallen. Es kann sich also um Bauteile handeln, die Verdrehungen zwischen zwei Bauwerksteilen ermöglichen und anforderungsgemäß definierte Lasten übertragen und Verschiebungen verhindern (feste Lager) oder in einer Richtung (geführte Lager) oder in allen Richtungen einer Ebene (allseitig bewegliche Lager) erlauben.

Die gebräuchlichsten Bauwerkslager sind in Teil 1 der EN 1337 in deren aktuell gültiger Fassung von 2004 (EN 1337-1:2004) in Tabelle 1 aufgeführt. Weitere Bauarten bzw. Abwandlungen sind aber auch in anderen Normen zu finden. So sind in der EN 15129 speziell Lager zur Erdbebenisolation normiert. Die vorliegende Erfindung bezieht sich hierbei auch insbesondere auf Gleitlager unterschiedlichster Ausprägung wie etwa Kalottengleitlager oder die in EN 15129 genannten und dort zur Erdbebenisolation eingesetzten Gleitpendellager, etc.

Entsprechende Bauwerkslager werden zum Beispiel in der WO 2014/173622 A1 und WO 2006/042566 A1 beschrieben.

Unter einem Gleitelement sind dabei solche Teile eines Bauwerkslagers zu verstehen, die eine gleitende Bewegung zwischen den Teilen des Bauwerkslagers sicherstellen bzw. ermöglichen. Dies sind insbesondere solche Teile, die unter den Regelungsbereich des Teils 2 der EN 1337 in der Version von 2004 (EN 1337-2:2004) fallen.

Aber anders als in der EN 1337-2:2004 festgelegt, betrifft die Erfindung nicht nur Bauwerkslager mit einem Gleitelement aus einem Polytetrafluorethylen (PTFE, Handelsname Teflon) sondern auch ganz allgemein andere polymere Kunststoffe, insbesondere Thermoplaste wie etwa Ultrahochmolekulargewichtiges Polyethylen (UHMWPE), Polyamid (PA) und Mischungen daraus.

Die Anforderungen an die als Gleitwerkstoff verwendeten polymeren Kunststoffe sind grundsätzlich bekannt. Zum einen sollen sie ein gleichmäßiges Verteilen und Abtragen der auf das Bauwerkslager wirkenden Auflast ermöglichen. Andererseits müssen sie die Gleitbewegungen im Bauwerkslager (translatorische und/oder rotatorische Bewegungen) so aufnehmen, dass es - jedenfalls im Gebrauchszustand - nicht zu Beschädigungen des Bauwerks kommt. Insofern sind die Gleitbewegungen mit anwendungsspezifischen Anforderungen an den Reibwert zu realisieren. Die EN 1337-2:2004 definiert zum Beispiel derartige Anforderungen an den Reibwert, allerdings nur für Gleitteile aus PTFE. In der EN 15129 werden, insbesondere im Abschnitt 8.3, wiederum allgemeine Prüfanforderungen für die Bestimmung der Reibung zur Dissipation während eines Erdbebens definiert, die also für sogenannte Erdbebenlager gelten. Ferner soll ein solcher Gleitwerkstoff natürlich auch gegenüber Umgebungseinflüssen wie etwa der Temperatur, Feuchte aber auch aggressiven Medien wie Saurem Regen oder Luftverschmutzungen beständig sein und einem möglichst großen Widerstand gegen Verschleiß haben.

Erfahrungsgemäß weisen polymere Kunststoffe unterschiedlich ausgeprägte Eigenschaften auf, so dass ihre Auswahl mit Blick auf die Verwendung in einem solchen Bauwerkslager nur unter Eingehen verschiedener Kompromisse zwischen den entsprechenden Anforderungsprofilen erfolgen kann.

Ein besonders guter Kompromiss aus einem besonders tragfähigen, verschleißfesten und auch gegen Umgebungseinflüsse widerstandsfähigen Gleitwerkstoff ist der Anmelderin mit ihrem unter dem Handelsnamen MSM® vertriebenen Gleitwerkstoff gelungen. Dieser kommt in Form von Gleitelementen zur Anwendung, die sowohl als ebene und/oder gekrümmte Gleitscheiben aber auch als Führungen ausgebildet sind. Besonders erfolgreich ist die Anwendung im Bereich der Gleitlager, zum Beispiel in sogenannten Kalotten-Gleitlagern oder aber auch zur Erdbebenisolation in Gleitpendellagern. Der MSM-Gleitwerkstoff hat dabei regelrecht zu einer Revolution des Bauwerkslagerbaus geführt, da er zu einer deutlich größeren Haltbarkeit der Lager bei niedrigeren Herstellungskosten geführt hat.

Trotz dieser hervorragenden Eigenschaften hat sich aber gezeigt, dass diese an sich bereits sehr weit verbreiteten Bauwerkslager in bestimmten Anwendungsgebieten, insbesondere in heißen Regionen an ihre Leistungsgrenzen stoßen. Dies weil bei den bislang im Bauwerkslagerbau weit verbreiteten polymeren Kunststoffen (wie etwa PTFE, UHMWPE) gerade die Druckstabilität bei höherer Temperatur abnimmt und sich die Reibbeiwerte bzw. Reibungszahlen mit zunehmender Temperatur verändern. Insofern ist die Energiedissipation bei ungeschmierter Verwendung unter bestimmten Umständen nicht zufriedenstellend. Zudem weisen die Lager mit den bekannten Gleitwerkstoffen in der Regel dann große Abmessungen auf, wenn die Lager ein definiertes Maß an Reibung zum Abbau von Energie aufweisen sollen.

Es ist daher Aufgabe der vorliegenden Erfindung ein Bauwerkslager aufzuzeigen, das für den Einsatz bei höheren Temperaturen und/oder Pressungen geeignet ist und zugleich ein definiertes Reibungsverhalten aufweist, ohne dass es im Vergleich zu herkömmlichen Bauwerkslagern größer dimensioniert ist.

Die Lösung dieser Aufgabe gelingt mit dem Bauwerkslager gemäß Anspruch 1. Vorteilhafte Weiterbildungen der Erfindung sind in den abhängigen Ansprüchen angegeben.

Der erfindungsgemäße Lösungsansatz besteht nun darin, dass der Gleitwerkstoff des Gleitelements eine Schmelzpunkttemperatur von mehr als 210° C und einen E-Modul im Zugversuch nach DIN ISO 527-2 von weniger als 1800 MPa aufweist. Das Zusammenspiel dieser beiden Kriterien stellt dabei besonders kritische Anforderungen an die Eigenschaften des Gleitwerkstoffs. Denn in der Regel sind besonders spät schmelzende Werkstoffe, wie etwa Polyamid, steifer als Werkstoffe mit niedrigem Schmelzpunkt.

Dem liegt die Erkenntnis zu Grunde, dass es zur Sicherstellung einer hohen Tragfähigkeit auch bei hohen Temperaturen notwendig ist, dass der polymere Kunststoff nicht nur eine möglichst hohe Schmelzpunkttemperatur aufweist sondern zugleich nicht zu steif sein darf. Denn gerade die bislang bei erhöhten Temperaturen üblicherweise herangezogenen steifen Thermoplaste zeigen ein unbefriedigendes Lastabtragungsverhalten. So können Fertigungstoleranzen oder Bauwerksetzungen nur schlecht vom Gleitwerkstoff bzw. Gleitelement im Lager ausgeglichen werden, was dann leicht zu erhöhtem Verschleiß der entsprechend höher belasteten Bereiche der Gleitelemente im Bauwerkslager führt.

Sind aber beide Kriterien erfüllt, kann - wie Versuche der Anmelderin belegen - davon ausgegangen werden, dass auch bei erhöhten Temperaturen noch ein definiertes Reibverhalten vorhanden ist, ohne dass das Bauwerkslager größer als ein herkömmliches Lager dimensioniert werden muss. Zudem weisen die erfindungsgemäßen Lager eine deutlich erhöhte Lebensdauer auf.

Auch verringert sich der sogenannte Stick-Slip Effekt. Darunter versteht man eine stotternd ablaufende Gleitbewegung, wie man sie etwa von Scheibenwischerblättern bei Autos kennt. Versuche der Anmelderin zeigen, dass Gleitelemente aus einem Gleitwerkstoff, der ein derartiges Eigenschaftsprofil erfüllt, nur noch relativ geringe Unterschiede zwischen statischen und dynamischen Reibbeiwerte aufweisen. Dadurch reduziert sich der Stick-Slip-Effekt. Insbesondere wenn das Bauwerkslager auch dem Erdbebenschutz dient, verbessert dies Sicherheit des gesamten Bauwerks.

Erfindungsgemäß hat das Bauwerkslager ein Gleitelement aus einem Gleitwerkstoff der eine charakteristische Druckfestigkeit von wenigstens 250 MPa bei 48 °C und/oder wenigsten 220 MPa bei 70° C und/oder wenigsten 200 MPa bei 80 °C aufweist. Hierbei kann der Wert der charakteristischen Druckfestigkeit in einem Pressungsversuch an einem speziellen Maßvorgabe entsprechenden und aus dem Gleitwerkstoff bestehenden Probekörper ermittelt werden.

Ein geeigneter Pressungsversuch mit Maßvorgaben und den Bedingungen unter denen er durchgeführt werden soll, ist etwa in der Europäischen Technischen Zulassung (European Technical Approval) ETA 06/0131 und deren Zulassungsleitlinie angegeben. Unter einem geeigneten Pressungsversuch ist demnach ein Versuch zu verstehen, bei dem eine teilweise gekammerte Probe in Form einer flachen Kreisscheibe mit einem Durchmesser von 155 mm, einer Dicke von 8 mm und einer Kammerungstiefe von 5 mm mit der gewünschten Temperatur und Flächenpressung beaufschlagt wird (weitere Angaben zur Formgebung, Kammerung und Beaufschlagung des Probekörpers sind in ETA 06/0131 und deren Zulassungsleitlinie angegeben). Vergleichstemperatur kann dabei eine übliche Temperatur von zum Beispiel 35°C sein. Der Setzungsvorgang aufgrund der Pressung muss nach einer vorgegebenen Zeit (dies sind in der Regel 48 Stunden) zum Stillstand kommen. Nach dem Entlasten wird die Probe auf Schäden (z.B. Risse) geprüft.

Unter charakteristischer Druckfestigkeit soll hierbei diejenige verstanden werden, die in der EN 1337-2:2004 verwendet wird. Dies ist die maximale Pressung, bei der die Setzung wie besagt zum Stillstand kommt und gerade noch keine Schäden auftreten. In der Regel wird daher die maximal aufnehmbare Pressung und damit die charakteristischer Druckfestigkeit iterativ durch mehrere solcher Tests ermittelt.

Die Forderung nach einer verhältnismäßig hohen charakteristischen Druckfestigkeit zusammen mit der hohen Schmelzpunkttemperatur und dem zugleich relativ niedrigen E-Modul führt dazu, dass sichergestellt ist, dass der entsprechend verwendete polymere Kunststoff im ungeschmierten Zustand einen definierten, nicht notwendigerweise niedrigen Reibbeiwert bzw. Reibungszahl aufweist. Diese definierte Reibung kann zum Abbau von Bewegungsenergie in Energie dissipierenden Lagern verwendet werden. Zugleich ist aufgrund des Anforderungsprofils gleichzeitig sicher gestellt, dass der Werkstoff eine hohe Tragfähigkeit bei hohen Temperaturen aufweist um möglichst viel Energie aufnehmen zu können. Zudem zeigen die Versuche der Anmelderin, dass sich zugleich ein sehr gering ausgeprägter Stick-Slip- Effekt einstellt und sich insgesamt ein leicht ansprechendes Lager ergibt. Das erfindungsgemäße Bauwerkslager zeichnet sich also durch eine Kombination von Effizienz und der Vermeidung von bauwerksschädigenden Schwingungen mit hoher Frequenz und geringer Amplitude aus.

Weiterbildend weist der ungeschmierte Gleitwerkstoff in einem Kurzzeit-Gleitreibungsversuch analog EN 1337-2:2004 Anhang D eine maximale Reibungszahl bei 21 °C und einer Pressung von 60 MPa von wenigstens 0,05 auf. Da es sich um einen Versuch an ungeschmiertem Material handelt, weist die Gleitscheibe in Abwandlung zum herkömmlichen Versuch nach EN1337-2:2004 dabei auch keine Schmiertaschen auf. Die Grenze der Reibungszahl stellt sicher, dass es einen definierten Reibbeiwert, insbesondere im ungeschmierten Zustand gibt, der dem Abbau von Bewegungsenergie dient.

Weiterbildend weist der Gleitwerkstoff ein Verhältnis von statischer Reibungszahl zu dynamischer Reibungszahl auf, welches kleiner als 1,4 ist. Dies stellt sicher, dass sich praktisch kein Stick-Slip-Effekt ergibt.

Auch ist es zweckmäßig, wenn der Gleitwerkstoff eine Streckdehnung von mehr als 15%, vorzugsweise von bis zu 30 % aufweist. Dies ermöglicht eine rein elastische Anpassung des Gleitelements an eine exzentrisch auftretende Verformung. Auch zeigt ein solches Gleitelement kaum Wulstbildung, was das Risiko des Abscherens eines solchen Wulstes reduziert. Dies führt dazu, dass ein solches Bauwerkslager eine größere intrinsische Rotationsfähigkeit aufweist, als ein herkömmliches Bauwerkslager. Dies ist gerade bei flächigen Gleitlagern von Vorteil, da diese so besser Verkippungen des Bauwerks (z.B. aufgrund von Setzungen des Bauwerks oder von Fertigungstoleranzen) kompensieren können.

Erfindungsgemäß beinhaltet der Gleitwerkstoff Polyketon als polymeren Kunststoff. Polyketon wird unter anderem aus Kohlenmonoxid hergestellt und gilt als umweltfreundlicher Kunststoff, weil bei der Verarbeitung Kohlenmonoxid beispielsweise aus Industrieabgasen verwendet werden kann. Polyketon hat sich als ein Werkstoff herausgestellt, der einen hohen Schmelzpunkt mit einer zwar im Vergleich zur UHMWPE oder PTFE verhältnismäßig hohen Reibung kombiniert. Aber gerade bei hohen Temperaturen bleiben die Reibwerte relativ konstant, während sie bei anderen bekannten Werkstoffen in der Regel starke Temperaturabhängigkeit zeigen.

Zugleich ist Polyketon ein polymerer Kunststoff, der einen verhältnismäßig niedrigen E-Modul aufweist. Ein aus ihm bestehendes Gleitelement zeigt ein gutes Anpassungsvermögen und eine gute Fähigkeit zum Ausgleich von Fertigungstoleranzen oder Bauwerkssetzungen. Und dies auch dann, wenn das Lager bei hohen Temperaturen verwendet wird, ohne dass der Werkstoff sich übermäßig verformt. Zudem zeigen Versuche an Polyketon, dass der Gleitwerkstoff ein bemerkenswert niedriges Verhältnis von statischer Reibungszahl zu dynamischer Reibungszahl aufweist, sodass er auch mit Blick auf das Stick-Slip-Problem als besonders geeignet eingestuft werden kann.

Insofern ist dieser zwar schon seit Längerem bekannte Werkstoff, basierend auf den Versuchen der Anmelderin nun erstmals in den Fokus dieses Anwendungsgebietes gekommen. Gerade die Versuche der Anmelderin belegen, dass er zwar keine herausragende Einzeleigenschaft aufweist, aber ein besonders bemerkenswertes Gesamteigenschaftsprofil über seine verschiedenen einzelnen Eigenschaften hinweg. Gerade die Kombination von Eigenschaften wie dem hohen Schmelzpunkt, dem niedrigen E-Modul, dem günstigen Verhältnis von statischer Reibungszahl zu dynamischer Reibungszahl bei zwar höherer dafür aber auch bei hohen Temperaturen relativ stabiler Reibung lassen ihn als geradezu idealen Werkstoff für die Fertigung von Bauwerkslagern, insbesondere von energiedissipierenden Lagern, erscheinen.

Auch kann der Gleitwerkstoff auf ein Elastomer (wie etwa ein Kautschuk) aufvulkanisiert sein, etwa um ein Gleitelement für ein Elastomergleitlager auszubilden.

Weiterbildend beinhaltet der Gleitwerkstoff ein Polyamid mit einer Wassersättigung von mindestens 5 %, vorzugsweise mehr als 7 %, als polymeren Kunststoff. Denn Versuche der Anmelderin zeigen, dass bei wassergesättigtem Polyamid der E-Modul von ca. 3000 MPa auf unter 700 MPa gedrückt werden kann. Das heißt, dass man wenn man die entsprechende Wassersättigung sicher stellt, auch Polyamide das zuvor genannte Eigenschaftsprofil erfüllen. Die bislang als zu steif betrachteten Polyamide können erfindungsgemäß also sehr wohl eingesetzt werden. Man muss nur sicherstellen, dass sie eine entsprechende Wassersättigung von mindestens 5 %, vorzugsweise mehr als 7 % aufweisen. Dann gelingt es auch, die gerade bei Polyamiden besonders stark ausgeprägten Stick-Slip-Effekte zu reduzieren, beziehungsweise entsprechend zu kontrollieren.

Weiterbildend ist dem Gleitelement eine Wasserzuführung zur Sicherung einer dauerhaften Wassersättigung des Gleitwerkstoffes zugeordnet. Unter einer Wasserzuführung soll hierbei eine Einrichtung ganz allgemeiner Art verstanden werden, die dem Gleitelement und damit dem Gleitwerkstoff Wasser zuführt. Dies können beispielsweise Berieselungsanlagen, aber auch wasserhaltende Wannen sein, in denen das Gleitelement angeordnet ist. Unter einer wasserhaltenden Wanne soll hierbei wiederum ganz allgemein eine Einrichtung verstanden werden, die in der Lage ist, Wasser am Wegfließen zu hindern. Dies kann beispielsweise Regenwasser sein, das zurückgehalten wird oder auch Wasser, das in die Wanne eingefüllt wird und zumindest für eine längere Zeit am Wegfließen gehindert wird. Wichtig ist nur, sodass sichergestellt ist, dass das Gleitelement für eine möglichst lange Dauer mit Wasser in Berührung steht.

Auch ist es zweckmäßig, wenn das Gleitelement zumindest teilweise von einer wasserdampfrückhaltenden Hülle umgeben ist. Dies kann beispielsweise eine entsprechende Folie sein, die das Gleitelement so umhüllt, dass kein Wasser oder nur wenig Wasserdampf austritt. Dabei wird die Hülle im Zweifel nur an den Seiten des Gleitelementes angeordnet sein, die nicht zur Kontaktfläche des Gleitelements mit seinem Gleitgegenpartner wie etwa einem Gleitblech sein.

Besonders bevorzugt ist das erfindungsgemäße Bauwerkslager als energiedissipierendes Lager ausgebildet, vorzugsweise als Gleitpendellager (dieses kann man aufgrund der definierten Reibung auch als Reibpendellager bezeichnen). Denn gerade hier kommt es nicht so sehr auf eine besonders niedrige sondern vielmehr auf eine besonders konstante Reibung auch bei hohen Temperaturen an. Gerade letztere stellen sich bei Erdbeben wegen der hohen Beschleunigungen ein.

Auch kann es zweckmäßig sein, dass das erfindungsgemäße Bauwerkslager als Elastomergleitlager ausgebildet ist. Denn gerade dann, wenn das Gleitelement ein Polyketon als Gleitwerkstoff aufweist, kann dieser in besonders einfacher Weise auf ein Elastomer aufvulkanisiert werden.

Weiterbildend beinhaltet der Gleitwerkstoff neben dem wenigstens einen polymeren Kunststoff noch wenigstens einen weiteren polymeren Kunststoff, insbesondere ein UHMWPE oder PTFE oder PA, wenigstens einen Füllstoff und/oder ein Additiv. Unter einem Füllstoff sind dabei Stoffe zu verstehen, die gerade kein polymerer Kunststoff sind. Unter einem Additiv sind solche Beimischungen zu verstehen, die die Eigenschaften des Kunststoffs noch in einer gewissen Weise weiter beeinflussen, wie etwa eingelagerte feste Schmierstoffe.

Weiterbildend kann der Gleitwerkstoff mittels Bestrahlung und/oder chemischer Behandlung zusätzlich auch noch vernetzt worden sein. So können durch die Vernetzung noch zusätzliche spezifische Eigenschaften hinzugefügt bzw. verstärkt werden. Beispielsweise haben Versuche der Anmelderin gezeigt, dass es durch Vernetzung etwa der Randzonen einer Gleitscheibe möglich ist, diese gezielt so zu beeinflussen, dass ihre Verschleißfestigkeit verbessert wird, ohne dass die globalen Reibwerte der Gleitscheibe negativ beeinflusst werden.

Weiterbildend ist das Gleitelement als ebene und/oder gekrümmte Gleitscheibe ausgebildet. Schließlich kann das Bauwerkslager auch so weitergebildet werden, dass die Gleitscheibe segmentiert ausgebildet ist und wenigstens zwei Teilsegmente aufweist. So können durch die Segmentierung der Gleitscheibe zusätzlich gezielt Reibungseigenschaften und energiediszipierende Eigenschaften eingestellt und beeinflusst werden.

Besonders gut gelingt diese gezielte Einstellung der Reibeigenschaften, wenn die Gleitscheibe aus einer Vielzahl von Teilsegmenten ausgebildet ist, die ihrerseits vorzugsweise rund mit einem Durchmesser von 20 bis 50 mm ausgebildet sind. So kann der Reibwert jeden einzelnen Teilsegments gut experimentell bestimmt werden. Durch die gezielte Anordnung einer Vielzahl solcher Teilsegmente lässt sich dann das gewünschte Gesamteigenschaftsprofil kumulativ einstellen. Auch ist eine nachträgliche Einstellung des Gesamtreibwertes, etwa durch Entfernen oder Hinzufügen einzelner Teilsegmente, möglich. Zudem sind gerade bei einer hohen Druckfestigkeit des Gleitwerkstoffs große Flächenpressungen und damit geringe Auflageflächen des Lagers möglich. Dadurch kann im Vergleich zu einer großen Einzelgleitscheibe die Gefahr großer exzentrischer Pressungen fast beliebig reduziert werden.

Dabei kann es sinnvoll sein, wenn einzelne Teilsegmente der Gleitscheibe aus einem anderen Gleitwerkstoff, vorzugsweise einem Polyamid, einem PTFE und/oder einem UHMWPE, bestehen. So können durch einen intelligenten Materialmix einzelne positive Eigenschaften einzelner Teilsegmente im Lager noch gezielter genutzt und die Gesamteigenschaften noch besser eingestellt werden.

Nachfolgend soll die Erfindung anhand eines Ausführungsbeispiels näher erläutert werden. Darin zeigt schematisch:
Fig. 1 einen teilweisen Schnitt durch ein erfindungsgemäßes Bauwerkslager mit einem scheibenförmigen Gleitelement.

Bei dem in Fig. 1 in teilweise freigeschnittener Darstellung (linker Teil der Darstellung) gezeigten Bauwerkslager 1 handelt es sich um ein als sogenanntes Kalottengleitlager ausgebildetes Gleitlager grundsätzlich bekannter Bauart. Dieses wird hier nur zur Veranschaulichung dessen gezeigt, was prinzipiell unter einem Bauwerkslager zu verstehen ist. In Bezug auf die vorliegende Erfindung spielt die Bauart des Lagers jedoch keine Rolle. Es könnte sich also auch um ein beliebig anders ausgestaltetes Bauwerkslager mit einem erfindungsgemäßen Gleitelement 6 handeln.

Das in Fig. 1 gezeigte Bauwerkslager 1 weist eine Oberplatte 2, eine Kalotte 3, eine Unterplatte 4, ein Gleitblech 5 und ein mit dem Gleitblech 5 in gleitendem Kontakt stehendes Gleitelement 6 in Form einer ebenen Gleitscheibe aus einem polymeren Kunststoff auf. Zudem weist das Lager ein zweites gekrümmtes Gleitelement 7 auf. Dieses steht mit der gekrümmten Oberfläche der Kalotte 3 in gleitendem Kontakt.

Bei dem hier gezeigten Bauwerkslager 1 handelt es sich nun um eines, in dem erfindungsgemäß ein Gleitwerkstoff für die Gleitelemente 6 und 7 verwendet wird, der eine Schmelzpunkttemperatur von mehr als 210 °C und einen E-Modul im Zugversuch nach DIN ISO 527-2 von weniger als 1800 MPa aufweist.

Vorliegend besteht der Gleitwerkstoff aus einem Polyketon und weist auch bei hohen Temperaturen verhältnismäßig hohe charakteristische Druckfestigkeitswerte von ca. 250 MPa bei 48 °C, ca. 220 MPa bei 70 °C und ca. 200 MPa bei 80 °C auf.

Zudem weist der Gleitwerkstoff eine verhältnismäßig hohe Streckdehnung von bis zu 30 % auf. Dies ermöglicht eine elastische Anpassung des Gleitelements an eine exzentrisch auftretende Verformung. Das ist gerade bei einem flächigen Gleitlager (wie dem hier gezeigten) von Vorteil, da dieses so besser Verkippungen des Bauwerks (z.B. aufgrund von Setzungen des Bauwerks oder von Fertigungstoleranzen) kompensieren kann.

### Bezugszeichenliste

- 1: Bauwerkslager
- 2: Oberplatte
- 3: Kalotte
- 4: Unterplatte
- 5: Gleitblech
- 6: Gleitelement
- 7: Gleitelement

## Patentansprüche

1. Bauwerkslager (1) mit wenigstens einem Gleitelement (6, 7) aus einem Gleitwerkstoff der wenigstens einen polymeren Kunststoff beinhaltet, wobei der Gleitwerkstoff eine Schmelzpunkttemperatur von mehr als 210 °C und einen E-Modul im Zugversuch nach DIN ISO 527-2 von weniger als 1800 MPa aufweist, **dadurch gekennzeichnet, dass** der Gleitwerkstoff ferner eine charakteristische Druckfestigkeit von wenigstens 250 MPa bei 48 °C und/oder wenigstens 220 MPa bei 70 °C und/oder wenigstens 200 MPa bei 80 °C aufweist, und wobei der Gleitwerkstoff ein Polyketon als polymeren Kunststoff beinhaltet.

2. Bauwerkslager (1) nach einem der vorhergehenden Ansprüche,
**dadurch gekennzeichnet, dass**
der ungeschmierte Gleitwerkstoff in einem Kurzzeit-Gleitreibungs-versuch analog EN 1337-2:2004 Anhang D bei einer Pressung von 60 MPa eine maximale Reibungszahl bei 21 °C von wenigstens 0,05 aufweist.

3. Bauwerkslager (1) nach einem der vorhergehenden Ansprüche,
**dadurch gekennzeichnet, dass**
der Gleitwerkstoff ein Verhältnis von statischer Reibungszahl zu dynamischer Reibungszahl (*µ*ₛ/*µ*_{dyn}) aufweist, welches kleiner als 1,4 ist.

4. Bauwerkslager (1) nach einem der vorhergehenden Ansprüche,
**dadurch gekennzeichnet, dass**
der Gleitwerkstoff eine Streckdehnung von mehr als 15%, vorzugsweise von bis zu 30 %, aufweist.

5. Bauwerkslager (1) nach einem der vorhergehenden Ansprüche,
**dadurch gekennzeichnet, dass**
der Gleitwerkstoff auf ein Elastomer aufvulkanisiert ist.

6. Bauwerkslager (1) nach einem der vorhergehenden Ansprüche,
**dadurch gekennzeichnet, dass**
der Gleitwerkstoff ein Polyamid mit einer Wassersättigung von mindestens 5 % vorzugsweise mehr als 7 % als polymeren Kunststoff beinhaltet.

7. Bauwerkslager (1) nach einem der vorhergehenden Ansprüche,
**dadurch gekennzeichnet, dass**
dem Gleitelement (6, 7) eine Wasserzuführung zur Sicherung einer dauerhaften Wassersättigung des Gleitwerkstoffes zugeordnet ist.

8. Bauwerkslager (1) nach einem der vorhergehenden Ansprüche,
**dadurch gekennzeichnet, dass**
das Gleitelement (6, 7) in einer wasserhaltenden Wanne angeordnet ist.

9. Bauwerkslager (1) nach einem der vorhergehenden Ansprüche,
**dadurch gekennzeichnet, dass**
das Gleitelement (6, 7) zumindest teilweise von einer wasserdampfrückhaltenden Hülle umgeben ist.

10. Bauwerkslager (1) nach einem der vorhergehenden Ansprüche,
**dadurch gekennzeichnet, dass**
der Gleitwerkstoff neben dem wenigstens einem polymeren Kunststoff noch wenigstens einen weiteren polymeren Kunststoff, insbesondere ein PA, UHMWPE oder PTFE, und/oder wenigstens einen Füllstoff und/oder ein Additiv beinhaltet.

11. Bauwerkslager (1) nach einem der vorhergehenden Ansprüche,
**dadurch gekennzeichnet, dass**
der Gleitwerkstoff mittels Bestrahlung und/oder chemischer Behandlung vernetzt worden ist.

12. Bauwerkslager (1) nach einem der vorhergehenden Ansprüche,
**dadurch gekennzeichnet, dass**
es als energiedissipierendes Lager, vorzugsweise als Reibpendellager, ausgebildet ist.

13. Bauwerkslager (1) nach einem der vorhergehenden Ansprüche,
**dadurch gekennzeichnet, dass**
es als Elastomergleitlager ausgebildet ist.

14. Bauwerkslager (1) nach einem der vorhergehenden Ansprüche,
**dadurch gekennzeichnet, dass**
das Gleitelement als ebene (6) Gleitscheibe und/oder gekrümmte Gleitscheibe (7) ausgebildet ist.

15. Bauwerkslager (1) nach Anspruch 14,
**dadurch gekennzeichnet, dass**
die Gleitscheibe (6, 7) segmentiert ausgebildet ist und wenigstens zwei Teilsegmente aufweist.

16. Bauwerkslager (1) nach Anspruch 15,
**dadurch gekennzeichnet, dass**
die Gleitscheibe (6, 7) aus einer Vielzahl von Teilsegmenten ausgebildet ist, die vorzugsweise rund sind und einen Durchmesser von 20 bis 50 mm aufweisen.

17. Bauwerkslager (1) nach Anspruch 13,
**dadurch gekennzeichnet, dass**
dass einzelne Teilsegemente der Gleitscheibe (6, 7) aus einem anderen Gleitwerkstoff, vorzugsweise einem Polyamid, einem PTFE und/oder einem UHMWPE, bestehen.

## Claims

1. A structural bearing (1) having at least one sliding element (6, 7) made of a sliding material that contains at least one polymeric plastic, wherein
the sliding material has a melting point temperature of more than 210°C and a modulus of elasticity in tension according to DIN ISO 527-2 of less than 1800 MPa,
**characterized in that**
the sliding material further has a characteristic compressive strength of at least 250 MPa at 48°C and/or at least 220 MPa at 70°C and/or at least 200 MPa at 80°C and wherein the sliding material contains a polyketone as the polymeric plastic.

2. The structural bearing (1) according to any of the preceding claims,
**characterized in that**
the unlubricated sliding material in a short-time sliding friction test in analogy to EN 1337-2:2004 supplement D has a maximum friction coefficient at 21°C and a contact pressure of 60 MPa of at least 0.05.

3. The structural bearing (1) according to any of the preceding claims,
**characterized in that**
the sliding material has a ratio of static friction coefficient to dynamic friction coefficient (*µ*ₛ/*µ*_{dyn}) that is smaller than 1.4.

4. The structural bearing (1) according to any of the preceding claims,
**characterized in that**
the sliding material has a yield strength of more than 15%, preferably of up to 30%.

5. The structural bearing (1) according to any of the preceding claims,
**characterized in that**
the sliding material is vulcanized onto an elastomer.

6. The structural bearing (1) according to any of the preceding claims,
**characterized in that**
the sliding material contains a polyamide having a water saturation of at least 5%, preferably more than 7%, as the polymeric plastic.

7. The structural bearing (1) according to any of the preceding claims,
**characterized in that**
a water supply for ensuring a permanent water saturation of the sliding material is assigned to the sliding element (6, 7).

8. The structural bearing (1) according to any of the preceding claims,
**characterized in that**
the sliding element (6, 7) is disposed in a water-holding basin.

9. The structural bearing (1) according to any of the preceding claims,
**characterized in that**
the sliding element (6, 7) at least partially is surrounded by a water vapor-holding casing.

10. The structural bearing (1) according to any of the preceding claims,
**characterized in that**
the sliding material in addition to the at least one polymeric plastic still contains at least one further polymeric plastic, especially a PA, UHMWPE or PTFE, and/or at least one filler and/or an additive.

11. The structural bearing (1) according to any of the preceding claims,
**characterized in that**
the sliding material has been cross-linked by means of radiation and/or chemical treatment.

12. The structural bearing (1) according to any of the preceding claims,
**characterized in that**
it is configured as an energy-dissipating bearing, preferably as a friction pendulum bearing.

13. The structural bearing (1) according to any of the preceding claims,
**characterized in that**
it is configured as an elastomeric sliding bearing.

14. The structural bearing (1) according to any of the preceding claims,
**characterized in that**
the sliding element is configured as a flat (6) sliding disc and/or curved sliding disc (7).

15. The structural bearing (1) according to claim 14,
**characterized in that**
the sliding disc (6, 7) is configured in segments and has at least two sub-segments.

16. The structural bearing (1) according to claim 15,
**characterized in that**
the sliding disc (6, 7) is configured from a plurality of sub-segments that are preferably round and have a diameter of 20 to 50 mm.

17. The structural bearing (1) according to claim 13,
**characterized in that**
individual sub-segments of the sliding disc (6, 7) consist of another sliding material, preferably a polyamide, a PTFE and/or a UHMWPE.

## Revendications

1. Appareil d'appui (1) comprenant au moins un élément de glissement (6, 7) constitué d'un matériau de glissement comportant au moins une matière plastique polymère,
le matériau de glissement présentant une température de point de fusion supérieur à 210 °C et un module de Young inférieur à 1800 MPa selon un essai de traction conformément à la norme DIN ISO 527-2,
**caractérisé en ce que**
le matériau de glissement en outre présente une valeur caractéristique de la résistance à la compression d'au moins 250 MPa à 48 °C et/ou d'au moins 220 MPa à 70 °C et/ou d'au moins 200 MPa à 80 °C, et le matériau de glissement comporte une polycétone en tant que matière plastique polymère.

2. Appareil d'appui (1) selon l'une quelconque des revendications précédentes,
**caractérisé en ce que**
le matériau de glissement non lubrifié présente un coefficient de friction d'au moins 0,05 à 21 °C selon un essai de courte durée de frottement cinétique conformément à EN 1337-2:2004 annexe D pour une contrainte de compression de 60 MPa.

3. Appareil d'appui (1) selon l'une quelconque des revendications précédentes,
**caractérisé en ce que**
le matériau de glissement présente un rapport entre le coefficient de friction statique et le coefficient de friction dynamique (µₛ/µ_{dyn}) qui est inférieur à 1,4.

4. Appareil d'appui (1) selon l'une quelconque des revendications précédentes,
**caractérisé en ce que**
le matériau de glissement présente un allongement limite supérieur à 15 %, de préférence allant jusqu'à 30 %.

5. Appareil d'appui (1) selon l'une quelconque des revendications précédentes,
**caractérisé en ce que**
le matériau de glissement est fixé sur un élastomère par vulcanisation.

6. Appareil d'appui (1) selon l'une quelconque des revendications précédentes,
**caractérisé en ce que**
le matériau de glissement est un polyamide présentant une saturation d'humidité d'au moins 5 %, de préférence supérieur à 7 % en tant que matière plastique polymère.

7. Appareil d'appui (1) selon l'une quelconque des revendications précédentes,
**caractérisé en ce que**
une alimentation en eau est associée audit élément de glissement (6, 7) afin d'assurer de façon permanente une saturation d'humidité du matériau de glissement.

8. Appareil d'appui (1) selon l'une quelconque des revendications précédentes,
**caractérisé en ce que**
ledit élément de glissement (6, 7) est disposé dans un bac retenant l'eau.

9. Appareil d'appui (1) selon l'une quelconque des revendications précédentes,
**caractérisé en ce que**
ledit élément de glissement (6, 7) est au moins en partie entouré par une enveloppe retenant la vapeur d'eau.

10. Appareil d'appui (1) selon l'une quelconque des revendications précédentes,
**caractérisé en ce que**
le matériau de glissement, outre ladite au moins une matière plastique polymère, comporte au moins une autre matière plastique polymère, en particulier PA, UHMWPE ou PTFE, et/ou au moins une charge et/ou un additif.

11. Appareil d'appui (1) selon l'une quelconque des revendications précédentes,
**caractérisé en ce que**
le matériau de glissement a été réticulé par irradiation et/ou traitement chimique.

12. Appareil d'appui (1) selon l'une quelconque des revendications précédentes,
**caractérisé en ce que**
il est réalisé en forme d'un appareil d'appui à dissipation d'énergie, de préférence en forme d'un appareil d'appui à rotule et à frottement.

13. Appareil d'appui (1) selon l'une quelconque des revendications précédentes,
**caractérisé en ce que**
il est réalisé en forme d'un appareil d'appui à glissement en élastomère.

14. Appareil d'appui (1) selon l'une quelconque des revendications précédentes,
**caractérisé en ce que**
l'élément de glissement est réalisé en forme d'un disque de glissement plat (6) et/ou un disque de glissement courbé (7).

15. Appareil d'appui (1) selon la revendication 14,
**caractérisé en ce que**
le disque de glissement (6, 7) est réalisé en forme de segments et comporte au moins deux sous-segments.

16. Appareil d'appui (1) selon la revendication 15,
**caractérisé en ce que**
le disque de glissement (6, 7) est réalisé en forme d'une multiplicité de sous-segments qui sont de préférence circulaire et présentent un diamètre de 20 à 50 mm.

17. Appareil d'appui (1) selon la revendication 13,
**caractérisé en ce que**
quelques-uns des sous-segments du disque de glissement (6, 7) sont constitués d'un matériau de glissement différent, de préférence de polyamide, PTFE et/ou UHMWPE.
